# FASCICULE DE BREVET EUROPEEN

(11) **EP 1 453 938 B1**
(45) Date de publication et mention de la délivrance du brevet: **25.05.2005**
(21) Numéro de dépôt: 02799804.6
(22) Date de dépôt: 10.12.2002
(51) Int. Cl.: C10J 3/18

(54) **PROCEDE DE DESTRUCTION D'UN GRAPHITE NUCLEAIRE PAR GAZEIFICATION EN MILIEU AQUEUX**
VERFAHREN ZUR ZERSTÖRUNG VON NUKLEAREM GRAPHIT DURCH VERGASUNG IN WÄSSRIGEM MEDIUM
METHOD FOR DESTROYING A NUCLEAR GRAPHITE BY GASIFICATION IN AQUEOUS MEDIUM

(30) Priorité: 11.12.2001 FR 0115974
(43) Date de publication de la demande: 08.09.2004
(73) Titulaire: COMMISSARIAT A L'ENERGIE ATOMIQUE, 75752 Paris Cédex 16 (FR)
(72) Inventeur: PARIS, Jacques, F-30200 Bagnols/Ceze (FR); COSTES, Jean-Raymond, F-84100 Uchaux (FR)
(74) Mandataire: Poulin, Gérard
(86) Numéro de dépôt international: PCT/FR2002/004253
(87) Numéro de publication internationale: WO 2003/050208

(56) Documents cités:
- US-A- 4 279 710
- US-A- 4 566 961
- US-A- 5 159 900
- US-A- 5 792 325
- US-B1- 6 200 430
- PATENT ABSTRACTS OF JAPAN vol. 1999, no. 12, 29 octobre 1999 (1999-10-29) & JP 11 202093 A (TOSHIBA CORP;TOSHIBA ENG CO LTD), 30 juillet 1999 (1999-07-30)

## Description

### DOMAINE TECHNIQUE

La présente invention a trait à un procédé de destruction d'un graphite nucléaire contaminé par des radioéléments par gazéification dudit graphite en milieu aqueux.

Le domaine général est donc celui du traitement des déchets nucléaires, tels que le graphite issu de la filière uranium naturel-graphite-gaz (dite UNGG), récupéré lors du démantèlement de ladite filière.

### ETAT DE LA TECHNIQUE ANTERIEURE

Actuellement, le traitement des déchets, tels que le graphite nucléaire contaminé par des radioéléments, se fait soit par entreposage de la totalité des déchets dans des conteneurs appropriés, soit par destruction totale des déchets par combustion.

Selon la première alternative susmentionnée, l'entreposage des déchets nucléaires et notamment du graphite, nécessite un stockage des déchets irradiés dans des enceintes de confinement enfouies, ensuite, sous terre. Cette technique se révèle coûteuse et difficile à mettre en oeuvre.

Selon la seconde alternative susmentionnée, les déchets sont broyés dans un premier temps selon un procédé mécanique de broyage, dans une enceinte de confinement, de manière à obtenir une taille de particules assez faible pour pouvoir ensuite constituer un lit fluidisé ou une suspension dans du fuel et effectuer la combustion des particules ainsi produites.

Cependant, un tel broyage mécanique est difficile à appliquer en milieu confiné et les combustions classiques libèrent du tritium qui s'échappe par les systèmes de ventilation.

### EXPOSÉ DE L'INVENTION

Le but de la présente invention est de proposer un procédé de traitement de graphite nucléaire contaminé par des radioéléments permettant de contrer les inconvénients susmentionnés de l'art antérieur.

Pour ce faire, l'invention a pour objet un procédé de traitement d'un graphite nucléaire contaminé par des radioéléments, ledit procédé comprenant une étape consistant à soumettre ledit graphite, placé en immersion dans un milieu contenant de l'eau, à des impulsions haute tension, lesdites impulsions ayant une énergie suffisante pour que des arcs électriques se déclenchent et assurent une rupture des liaisons constitutives des molécules d'eau et des liaisons carbone-carbone dudit graphite, le nombre d'impulsions haute tension étant déterminé de façon à obtenir une transformation sous forme de gaz dudit graphite.

On précise que, selon l'invention, on entend par « impulsions haute tension » des impulsions électriques pouvant véhiculer une tension de l'ordre de un à plusieurs kilovolts, de façon à obtenir un arc électrique dans le milieu contenant de l'eau. Par la suite, on raisonnera en terme d'énergie électrique, cette dernière étant à l'origine de la création d'arcs électriques responsables par leur interaction avec le milieu aqueux et la matière carbonée conductrice de la gazéification de ladite matière.

Ainsi, en soumettant un graphite, immergé dans un milieu contenant de l'eau, à des impulsions haute tension, on rompt les liaisons carbone-carbone constitutives du graphite, ce qui crée des espèces activées pouvant réagir avec les radicaux issus de la décomposition de l'eau par action des mêmes impulsions haute tension. Les réactions sus-citées conduisent à la formation de monoxyde de carbone CO, de dioxyde de carbone CO₂ et d'hydrogène H₂.

Le schéma réactionnel le plus probable est le suivant :

E représente l'énergie électrique, véhiculée par une impulsion haute tension ou plus précisément l'énergie des arcs électriques. -C- représente un atome de carbone pris dans une liaison carbone-carbone.

Avantageusement, ce procédé permet d'aboutir à une destruction du graphite nucléaire, les radioéléments restant piégés dans le milieu contenant de l'eau. De plus, ce procédé permet avantageusement d'obtenir la production de gaz, lesdits gaz pouvant être récupérés et réutilisés pour diverses applications.

Selon l'invention, pour obtenir une destruction du graphite nucléaire, l'homme du métier peut choisir les conditions d'application des impulsions haute tension (énergie, fréquence, durée et nombre d'impulsions envoyées) en fonction de la nature du graphite à traiter, étant entendu que plus l'énergie des impulsions sera importante, plus le nombre d'impulsions à appliquer sera moindre, pour obtenir ladite gazéification.

Selon l'invention, l'énergie des impulsions haute tension peut être de 100 J à 100 kJ. Une telle valeur d'énergie des impulsions permet, à chaque impulsion, d'engendrer, de manière avantageuse, la rupture d'un grand nombre de molécules d'eau et de liaisons carbone-carbone constitutives du graphite à traiter.

Selon l'invention, les impulsions haute tension peuvent présenter une durée allant de l'ordre de 200 ns à 100 µs avec de préférence, une durée de 1 µs.

Selon l'invention, les impulsions haute tension peuvent présenter une fréquence allant de 1 à 1000 Hz, de préférence 10 Hz.

Le milieu contenant de l'eau peut contenir, avantageusement, selon l'invention, au moins un catalyseur de stabilisation de radicaux, permettant la stabilisation des radicaux formés précités.

De préférence, le procédé de traitement de graphite nucléaire peut comporter, avantageusement, une étape d'évacuation desdits gaz produits en vue de l'utilisation des gaz produits. Cette étape présente l'avantage d'éviter tout phénomène de surpression inhérent à la production de gaz dans un milieu fermé et d'acheminer les gaz produits soit vers un lieu de stockage, soit vers un lieu de traitement.

Selon un mode particulier de réalisation de l'invention, l'étape d'évacuation des gaz s'effectue par balayage continu de la surface du milieu contenant de l'eau avec un gaz inerte, avec de préférence l'azote.

Avantageusement, le procédé de traitement de graphite nucléaire, selon l'invention, comporte de préférence, après gazéification du graphite, une étape de traitement du milieu contenant de l'eau. Ce traitement peut correspondre au traitement classiques d'effluents liquides, visant à récupérer et reconcentrer, par exemple, les métaux lourds contenus initialement dans le graphite à traiter et libérés dans le milieu aqueux après gazéification du graphite. Ce traitement peut être destiné également à assainir le milieu contenant de l'eau, dans lequel a eu lieu la gazéification du graphite, des radioéléments libérés par le graphite.

Par exemple, le césium radioactif, sous forme ionique dans l'eau, peut être piégé au moyen de résines échangeuses d'ions ou de calixarènes. Le cobalt, sous forme d'oxydes, peut être filtré. Le tritium, quant à lui, se fixe sur l'eau à la place de l'hydrogène par échange isotopique et peut être ensuite concentré pour désactivation.

Dans la mise en oeuvre du procédé, on peut prévoir avant évacuation des gaz formés à l'atmosphère un système d'élimination du CO. On peut également prévoir de récupérer le C₁₄ à partir du CO₂ produit par un procédé, par exemple, de séparation isotopique par laser.

D'autres caractéristiques et avantages apparaîtront mieux à la lecture des exemples, qui vont suivrent, donnés bien entendu à titre illustratif, en référence aux dessins annexés.

### BRÈVE DESCRIPTION DES DESSINS

La figure 1 illustre un dispositif particulier permettant de mettre en oeuvre l'invention.

La figure 2 représente des courbes illustrant le taux % de gaz produit en fonction du nombre d'impulsions haute tension n, ces courbes provenant d'une expérimentation utilisant le dispositif de la figure 1.

La figure 3 illustre un autre type de dispositif particulier permettant de mettre en oeuvre l'invention.

### EXPOSÉ DÉTAILLÉ DE l'INVENTION.

Le procédé selon l'invention consiste à traiter du graphite nucléaire contaminé par des radioéléments, par envoi sur ledit graphite d'impulsions haute tension en milieu aqueux.

Pour ce faire, la mise en oeuvre de ce procédé nécessite un dispositif approprié.

La figure 1 illustre un tel dispositif permettant de procéder au traitement d'un tel type de graphite.

Ce dispositif comporte un réacteur 1 étanche et non métallique, par exemple, en polyéthylène. Le fond du réacteur est une plaque conductrice, constituant l'électrode de terre 2, reliée à un générateur de haute tension 3, du type générateur de Marx, ledit générateur alimentant une électrode de haute tension 4, dont il est possible de régler la distance vis-à-vis de l'électrode de terre 2, afin de pouvoir régler la différence de potentiel appliquée entre ces deux électrodes. Entre les électrodes 2 et 4, est placé un bloc de graphite nucléaire 5, ledit bloc étant totalement immergé dans de l'eau 6. Ce dispositif permet d'émettre des impulsions haute tension en direction du bloc. Les impulsions ainsi émises d'énergie donnée provoquent l'apparition d'un arc électrique entre les électrodes qui, sur son passage, dissocie l'eau en radicaux libres et cassent des liaisons carbone-carbone au contact du graphite, pour former des radicaux carbonés. La réaction chimique entre les atomes de carbone sous forme de radicaux et les radicaux issus de la décomposition de l'eau conduisent à la formation de CO, CO₂ et H₂. Les gaz 7 produits sont acheminés, par l'intermédiaire d'une pompe 8 à un détecteur de gaz 9 comportant des moyens de détection du monoxyde de carbone 10, du dioxyde de carbone 11, de l'oxygène 12 et du méthane 13. Une fois passés par le détecteur 9, les gaz produits sont acheminés, à nouveau vers le réacteur 1.

Un système de gazomètre 14 est prévu pour mesurer la production de gaz et éviter toute surpression.

Un système, non représenté sur ladite figure, destiné à assurer la régénération du milieu aqueux, afin de maintenir les qualités dudit milieu nécessaires à la formation d'arcs électriques, peut être envisagé.

### Exemple de réalisation suivant la figure 1.

Dans un réacteur du type précédemment décrit, on place 10 g de graphite d'origine nucléaire en un seul morceau. Le graphite est complètement recouvert d'eau dont le volume total est de 1.5 1. Initialement, le volume mort au dessus de l'eau est balayé, temporairement par de l'azote de manière à éliminer l'oxygène de l'air. Sur le graphite est envoyé des impulsions de l'ordre de 1 kJ. Au bout de quelques minutes, on met en évidence la présence de monoxyde de carbone, de dioxyde de carbone, d'hydrogène et l'absence de méthane.

La figure 2 reporte les taux % de monoxyde de carbone et de dioxyde de carbone relevés en fonction du nombre d'impulsions appliquées n. On constate, que le taux de CO, représenté sur la courbe CO, et le taux de CO₂, représenté sur la courbe CO₂, augmentent avec le nombre d'impulsions jusqu'à atteindre une forme de plateau, à partir de 220 tirs, selon les conditions de réalisation de cet exemple.

D'autres dispositifs, pour mettre en oeuvre le procédé, selon l'invention, peuvent être envisagés.

Ainsi, la figure 3 illustre un dispositif de mise en oeuvre de l'invention avec, dans ce cas, un balayage continu avec un gaz inerte. Cette figure propose un dispositif similaire au précédent, si ce n'est que le réacteur 1 est alimenté par un débit continu et constant en gaz inerte, tel que N₂, au moyen d'une bouteille 18 munie d'un manomètre. Les gaz produits sont toujours acheminés vers un dispositif de détection 9 pourvu de moyens de détection du monoxyde de carbone 10, du dioxyde de carbone 11, de l'oxygène 12 et du méthane 13 au moyen d'une pompe 8, le tout étant relié à un système de traitements des données 20, qui va permettre, notamment, de produire des courbes, mettant en évidence le taux de gaz produits à un instant donné, vu que les gaz ne stagnent plus dans le réacteur. Un débitmètre 19 mesure le débit des gaz totaux, qui sont rejetés. Ce dernier dispositif est plus facile à gérer, car il évite l'accumulation des gaz et la possibilité d'existence de mélanges explosifs.

## Revendications

1. Procédé de traitement d'un graphite nucléaire contaminé par des radioéléments, ledit procédé comprenant une étape consistant à soumettre ledit graphite, placé en immersion dans un milieu contenant de l'eau, à des impulsions haute tension, lesdites impulsions ayant une énergie suffisante pour que des arcs électriques se déclenchent et assurent une rupture des liaisons constitutives des molécules d'eau et des liaisons carbone-carbone dudit graphite, le nombre d'impulsions haute tension étant déterminé de façon à obtenir une transformation sous forme de gaz dudit graphite.

2. Procédé de traitement selon la revendication 1, dans lequel l'énergie des impulsions haute tension est de 100 J à 100 kJ.

3. Procédé de traitement selon l'une quelconque des revendications 1 ou 2, dans lequel les impulsions haute tension présentent une durée allant de 200 ns à 100 µs.

4. Procédé de traitement selon l'une quelconque des revendications précédentes, dans lequel les impulsions haute tension présentent une fréquence allant de 1 à 1000 Hz.

5. Procédé de traitement selon l'une quelconque des revendications 1 à 4, dans lequel le milieu contenant de l'eau contient, au moins, un catalyseur de stabilisation de radicaux.

6. Procédé de traitement selon l'une quelconque des revendications précédentes, comportant une étape d'évacuation desdits gaz produits, en vue de l'utilisation des gaz produits.

7. Procédé de traitement selon la revendication 6, dans lequel l'étape d'évacuation des gaz s'effectue par balayage continu avec un gaz inerte.

8. Procédé de traitement selon la revendication 7, dans lequel le gaz inerte est de l'azote.

9. Procédé de traitement selon l'une quelconque des revendications 1 à 8, ledit procédé comportant une étape de traitement du milieu contenant de l'eau.

## Patentansprüche

1. Verfahren zur Behandlung eines Reaktorgraphits, der durch Radioelemente kontaminiert ist, das eine Stufe umfasst, bei welcher der Graphit, der in ein Wasser enthaltendes Medium eingetaucht ist, Hochspannungsimpulsen ausgesetzt wird, die eine ausreichende Energie aufweisen, um elektrische Lichtbögen auszulösen und einen Bruch der Bindungen der Wassermoleküle und der Kohlenstoff-Kohlenstoff-Bindungen des Graphits zu bewirken, wobei die Anzahl der Hochspannungsimpulse so festgelegt wird, dass eine Umwandlung in gasförmigen Graphit erzielt wird

2. Verfahren nach Anspruch 1, bei dem die Energie der Hochspannungsimpulse 100 J bis 100 kJ beträgt.

3. Verfahren nach einem der Ansprüche 1 oder 2, bei dem die Hochspannungsimpulse eine Dauer von 200 ns bis 100 µs haben.

4. Verfahren nach einem der vorhergehenden Ansprüche, bei dem die Hochspannungsimpulse eine Frequenz von 1 bis 1000 Hz haben.

5. Verfahren nach einem der Ansprüche 1 bis 4, bei dem das Wasser enthaltende Medium mindestens einen Katalysator zur Stabilisierung von Radikalen enthält.

6. Verfahren nach einem der vorhergehenden Ansprüche, das eine Stufe des Abzugs der gebildeten Gase zur Verwendung der gebildeten Gase umfasst.

7. Verfahren nach Anspruch 6, bei dem die Stufe des Abzugs der Gase durch kontinuierliche Spülung mit einem inerten Gas erfolgt.

8. Verfahren nach Anspruch 7, bei dem das inerte Gas Stickstoff ist.

9. Verfahren nach einem der Ansprüche 1 bis 8, das eine Stufe zur Behandlung des Wasser enthaltenden Mediums umfasst.

## Claims

1. Process for the treatment of a nuclear graphite contaminated with radioelements, the said process comprising a step consisting in subjecting the said graphite, immersed in a medium containing water, to high-voltage pulses, the said pulses having sufficient energy for electric arcs to be initiated and to break the constituent bonds of the water molecules and the carbon-carbon bonds of the said graphite, the number of high-voltage pulses being determined so as to convert the said graphite into gas.

2. Treatment process according to Claim 1, in which the energy of the high-voltage pulses is from 100 J to 100 kJ.

3. Treatment process according to either of Claims 1 and 2, in which the high-voltage pulses have a duration ranging from 200 ns to 100 µs.

4. Treatment process according to any one of the preceding claims, in which the high-voltage pulses have a frequency ranging from 1 to 1000 Hz.

5. Treatment process according to any one of Claims 1 to 4, in which the water-containing medium contains at least one radical-stabilizing catalyst.

6. Treatment process according to any one of the preceding claims, which includes a step of discharging the said gases produced, for the purpose of using the gases produced.

7. Treatment process according to Claim 6, in which the step of removing the gases is carried out by continuously sweeping with an inert gas.

8. Treatment process according to Claim 7, in which the inert gas is nitrogen.

9. Treatment process according to any one of Claims 1 to 8, the said process including a step of treating the water-containing medium.
